# FASCICULE DE BREVET EUROPEEN

(11) **EP 0 330 543 B1**
(45) Date de publication et mention de la délivrance du brevet: **22.01.1992**
(21) Numéro de dépôt: 89400375.5
(22) Date de dépôt: 09.02.1989
(51) Int. Cl.: H01J 1/15

(54) **Cathode à chauffage direct en matériau thermoémissif**
Direkt geheizte Kathode aus thermoemittierendem Material
Directly heated cathode manufactured from thermally emissive material

(30) Priorité: 26.02.1988 FR 8802364
(43) Date de publication de la demande: 30.08.1989
(73) Titulaire: THOMSON-CSF, 75008 Paris (FR)
(72) Inventeur: Grass, Didier THOMSON-CSF SCPI, F-92045 Paris la Défense Cédex 67 (FR)
(74) Mandataire: Guérin, Michel

(56) Documents cités:
- DE-A- 1 564 167
- PATENT ABSTRACTS OF JAPAN, vol. 4, no. 44 (E-5)[526], page E 5; & JP-A-55 14 646 (TOKYO SHIBAURA DENKI K.K.) 01-02-1980

## Description

La présente invention concerne une cathode à chauffage direct pour tubes électroniques de forte puissance ou pour filaments de microscopes électroniques.

Les cathodes à chauffage direct utilisées dans ce genre de tubes sont généralement constituées par un manchon cylindrique, formé de fils de tungstène thorié. Ces fils sont bobinés en hélice et répartis en deux nappes inclinées en sens opposé par rapport à une génératrice du cylindre, de manière à former un treillis. Les fils des deux nappes sont réunis à chaque croisement par un point de soudure.

La structure obtenue est ensuite carburée par chauffage en phase vapeur de naphtalène ou d'acétylène par exemple.

Les fils sont portés à la température de fonctionnement, de l'ordre de 1700°C, par circulation de courant électrique. Le chauffage des fils de tungstène à cette température entraine l'émission des électrons.

Les allumages et les extinctions répétés sur de telles structures conduisent fréquemment à des déformations permanentes, qui altèrent les caractéristiques du tube électronique. Ces déformations sont dues à la dilatation importante du tungstène à la chaleur.

Il existe aussi des cathodes à chauffage direct en graphite pyrolytique. Ce matériau est connu pour ses qualités mécaniques et thermiques.

Ces cathodes sont obtenues à partir d'une ébauche cylindrique, creuse, en graphite, réalisée par pyrolyse. Cette ébauche est ensuite usinée afin d'obtenir une structure ajourée formant un maillage. Sur l'ébauche en graphite pyrolytique on dépose une couche d'un matériau à pouvoir thermoémissif élevé. Ce matériau thermoémissif doit être compatible avec le graphite pyrolytique à la température de fonctionnement de la cathode. L'avantage de ces cathodes est qu'elles ne se déforment pratiquement pas.

En effet, le coefficient de dilatation thermique du graphite pyrolytique est bas. La dilatation de telles cathodes est trois fois plus faible que celle des cathodes en tungstène thorié. Par exemple, une cathode en tungstène, dont le diamètre est de 40 millimètres, se dilate de 180 micromètres lorsqu'elle est chauffée à sa température nominale de fonctionnement. Une cathode de même diamètre en graphite pyrolytique ne se dilate que de 60 micromètres. Dans les tubes électroniques de puissance, la grille de commande est généralement également en graphite pyrolytique. Cette grille, en forme de cylindre creux encercle la cathode. En fonctionnement, il n'y a plus de problèmes mécaniques, liés à la différence de comportement thermique des matériaux constituant la cathode et la grille de commande. Il est possible d'envisager une diminution non négligeable de l'espace cathode-grille de commande.

Un matériau thermoémissif couramment employé est un borure de terres rares tel que l'hexaborure de lanthane (La B₆). Son pouvoir thermoémissif est élevé; à 1500°C, l'émission thermoélectronique de ce corps est de l'ordre de 2A/cm². Sa réaction vis à vis du graphite est faible. Son coefficient de dilatation est plus faible que celui du tungstène. En revanche, son évaporation est très importante dès qu'il est chauffé. Cela limite la durée de vie de telles cathodes à environ 1000 heures et contribue à leur destruction.

L'invention vise à remédier à cet inconvénient en proposant une cathode à chauffage direct, ayant une émission thermoélectronique élevée et dont la durée de vie est augmentée.

La présente invention propose:
une cathode, à chauffage direct, pratiquement indéformable, au moins en partie en matériau thermoémissif, caractérisée en ce que le matériau thermoémissif pour l'émission d'électrons est revêtu d'une couche de matériau réfractaire afin de limiter la perte de matériau thermoémissif par évaporation.

Le matériau réfractaire est choisi de manière à ce que sa vitesse d'évaporation soit faible. Il doit aussi avoir une grande résistance à l'oxydation et au bombardement ionique.

Il est déposé en couche suffisamment mince pour ne pas perturber exagérément l'émission d'électrons.

De préférence, la cathode sera constituée d'un support en graphite pyrolytique recouvert d'une couche de matériau thermoémissif lui-même recouvert d'une fine couche de matériau réfractaire. Grâce au faible coefficient de dilatation thermique du graphite pyrolytique, cette réalisation permet d'obtenir, une cathode indéformable.

D'autres caractéristiques et avantages de l'invention ressortiront à la lecture de la description suivante.

La cathode à chauffage direct, selon l'invention, est de préférence constituée par une ébauche cylindrique, creuse en graphite réalisée par pyrolyse. Cette ébauche est ensuite usinée afin d'obtenir une structure ajourée formant un maillage. Le chauffage se fait par circulation de courant dans les barreaux constituant chaque maille.

L'ébauche est ensuite revêtue d'une couche d'un borure de terres rares, par exemple, de l'hexaborure de lanthane (LaB₆). Le dépôt est réalisé de préférence par un procédé de projection de poudre d'hexaborure de lanthane dans un plasma, composé, par exemple, d'argon et d'hydrogène en mêmes quantités. Cette opération a lieu à très haute température, soit à la pression atmosphérique, soit de préférence dans une atmosphère raréfiée.

Le débit de poudre est de l'ordre d'un kilogramme par heure, la distance entre le plasma et la cathode étant comprise entre 30 centimètres et 1 mètre. Les caractéristiques du plasma sont les suivantes: pour un volume de gaz de l'ordre d'une dizaine de centimètres cube, le courant est de l'ordre de 400 ampères et la tension de l'ordre de 40 volts.

L'épaisseur de la couche d'hexaborure de lanthane sera, de préférence, comprise entre 10 et 100 micromètres. L'hexaborure de lanthane est choisi à cause de son émission thermoélectronique élevée. Mais l'évaporation de l'hexaborure de lanthane est importante quand on le chauffe. Afin de limiter la perte de matière par évaporation, on recouvre l'hexaborure de lanthane, d'un film de matériau réfractaire.

Le matériau réfractaire est déposé de façon à former une couche compacte et homogène. Ce dépôt est réalisé, de préférence par un procédé de projection de poudre de matériau réfractaire dans un plasma, analogue à celui utilisé pour le dépôt d'hexaborure de lanthane. L'épaisseur de la couche de matériau réfractaire sera de préférence comprise entre 10 et 100 micromètres.

Les matériaux utilisés pour ce dépôt sont choisis réfractaires et ont une faible vitesse d'évaporation, une grande résistance à l'oxydation et au bombardement ionique. Ils n'altèrent pas les propriétés thermoémissives de l'hexaborure de lanthane. Ils sont également choisis de manière à être obtenus, à l'état fondu, sans altération de leurs propriétés physico-chimiques intrinsèques, par exemple, la stoechiométrie. Avec cette couche réfractaire, la dissipation thermique de la cathode est diminuée, ce qui signifie que le rapport émission électronique sur puissance de chauffage est sensiblement augmenté par rapport aux cathodes à l'hexaborure de lanthane de l'art antérieur. Grâce au faible coefficient de dilatation du graphite pyrolytique, la cathode ainsi réalisée est pratiquement indéformable.

Les matériaux réfractaires pouvant convenir à ce type d'application sont nombreux. Dans un premier mode de réalisation, le matériau réfractaire est choisi parmi les borures d'un métal de transition. Ces métaux sont dans les colonnes IVA, VA, VIA, VIIA de la classification périodique des éléments telles que présentée dans l'ouvrage "Inorganic chemistry" de RB HESLOP et K. JONES édité par ELSEVIER SCIENTIFIC PUBLISHING COMP. Par exemple, on peut utiliser l'un de ces corps:

- ― le borure de titane: TiB₂
- ― le borure de zirconium: ZrB₂
- ― le borure d'hafnium: HfB₂
- ― le borure de niobium: NbB₂
- ― les borures de vanadium: VB₂ ou V₃B₂
- ― le borure de molybdène: MoB₂
- ― le borure de rhénium: ReB₃

Dans un second mode de réalisation, le matériau réfractaire est un composé de bore et d'un métal de la mine du platine:

Par exemple, on peut utiliser l'un de ces corps:

- ― les borures de ruthénium: RuB ou Ru₂B₃
- ― les borures de rhodium: Rh₇B₃ ou RhB

Dans un troisième mode de réalisation, le matériau réfractaire est un composé de silicium et de certains métaux, tels que:

- ― les siliciures de molybdène: MoSi₂ ou Mo₅Si₃
- ― les siliciures de niobium: NbSi₂ ou Nb₅Si₃
- ― les siliciures de vanadium: V₃Si, V₅Si₃ ou VSi₂
- ― le siliciure de tungstène: WSi₂
- ― les siliciures de rhénium: ReSi₂ ou Re₅Si₃
- ― les siliciures de rhodium: Rh₂Si ou RhSi
- ― le siliciure de zirconium: Zr₅Si₄
- ― les siliciures d'iridium: Ir₃Si₂ ou IrSi
- ― les siliciures de ruthénium: Ru₂Si₃ ou RuSi

Dans un quatrième mode de réalisation, le matériau réfractaire est un composé de carbone et de certains métaux, tels que:

- ― le carbure de bérylium: Be₂C
- ― le carbure de titane: TiC
- ― le carbure de vanadium: V₂C
- ― le carbure de zirconium: ZrC

On pourrait envisager que la cathode soit constituée directement à partir du matériau émissif (hexaborure de lanthane par exemple) recouvert de la couche réfractaire, sans support de graphite. On peut envisager aussi que le support soit autre qu'un graphite.

La présente invention n'est pas limitée aux exemples donnés pour la composition du matériau thermoémissif et du matériau réfractaire.

## Revendications

1. Cathode à émission thermoélectronique à chauffage direct, au moins en partie en matériau thermoémissif, caractérisée en ce que le matériau thermoémissif pour l'émission d'électrons est recouvert d'une couche de matériau réfractaire afin de limiter la perte de matériau thermoémissif par évaporation, la couche de matériau réfractaire étant suffisamment mince pour ne pas perturber exagérement l'émission d'électrons.

2. Cathode selon la revendication 1, caractérisée en ce que le matériau thermoémissif recouvre un support en graphite pyrolytique.

3. Cathode selon l'une des revendications 1 ou 2, caractérisée en ce que le matériau thermoémissif est un borure de terres rares.

4. Cathode selon la revendication 3, caractérisée en ce que le matériau thermoémissif est de l'hexaborure de lanthane (LaB₆).

5. Cathode selon l'une des revendications 1 à 4, caractérisée en ce que l'épaisseur de la couche de matériau réfractaire est comprise entre 10 et 100 micromètres.

6. Cathode selon l'une des revendications 1 à 5, caractérisée en ce que le matériau réfractaire est un composé de bore et d'un métal de transition.

7. Cathode selon la revendication 6, caractérisée en ce que le matériau réfractaire est du type borure de titane (TiB₂) ou borure de zirconium (ZrB₂) ou borure d'hafnium (HfB₂) ou borure de molybdène (MoB₂) ou borure de niobium (NbB₂) ou borure de vanadium (VB₂ ou V₃B₂) ou borure de rhénium (ReB₃).

8. Cathode selon l'une des revendications 1 à 5, caractérisée en ce que le matériau réfractaire est un composé de bore et d'un métal de la mine du platine.

9. Cathode selon la revendication 8, caractérisée en ce que le matériau réfractaire est du type borure de ruthénium (RuB ou Ru₂B₃) ou borure de rhodium (RhB ou Rh₇B₃).

10. Cathode selon l'une des revendications 1 à 5, caractérisée en ce que le matériau réfractaire est un composé de silicium et d'un métal.

11. Cathode selon la revendication 10, caractérisée en ce que le matériau réfractaire est du type siliciure de molybdène (MoSi₂ ou Mo₅Si₃) ou siliciure de niobium (NbSi₂ ou Nb₅Si₃) ou siliciure de vanadium (V₃Si ou V₅Si₃ ou VSi₂) ou siliciure de tungstène (WSi₂) ou siliciure de rhénium (ReSi₂ ou Re₅Si₃) ou siliciure de rhodium (Rh₂Si ou RhSi) ou siliciure de zirconium (Zr₅Si₄) ou siliciure d'iridium (Ir₃Si₂ ou IrSi) ou siliciure de ruthénium (Ru₂Si₃ ou RuSi).

12. Cathode selon l'une des revendications 1 à 5, caractérisée en ce que le matériau réfractaire est un carbure de métal.

13. Cathode selon la revendication 12, caractérisée en ce que le matériau réfractaire est du type carbure de béryllium (Be₂C) ou carbure de titane (TiC) ou carbure de vanadium (V₂C) ou carbure de zirconium (ZrC).

## Claims

1. A directly heated thermoelectric emission cathode, consisting at least in part of a thermoemissive material, characterized in that the thermoemissive material for emitting electrons is coated with a layer of refractory material in order to limit the loss of thermoemissive material by evaporation, the layer of refractory material being sufficiently thin for not excessively disturbing the emission of electrons.

2. A cathode according to claim 1, characterized in that the thermoemissive material covers a support consisting of pyrolytic graphite.

3. A cathode according to claim 1 or 2, characterized in that the thermoemissive material consists of a rare earth boride.

4. A cathode according to claim 3, characterized in that the thermoemissive material consists of lanthanum hexaboride (LaB₆).

5. A cathode according to any one of claims 1 to 4, characterized in that the thickness of the layer of refractory material is comprised between 10 and 100 micrometers.

6. A cathode according to any one of claims 1 to 4, characterized in that the refractory material is a compound consisting of boron and a transition metal.

7. A cathode according to claim 6, characterized in that the refractory material is of the type consisting respectively of titanium boride (TiB₂), zirconium boride (ZrB₂), hafnium boride (HfB₂), molybdenum boride (MoB₂), niobium boride (NbB₂), vanadium boride (VB₂ or V₃B₂) or rhenium boride (ReB₃).

8. A cathode according to any one of claims 1 to 5, characterized in that the refractory material is a compound consisting of boron and a metal of platinum ore.

9. A cathode according to claim 8, characterized in that the refractory material is of the type consisting of ruthenium boride (RuB or Ru₂B₃) or of rhodium boride (RhB or Rh₇B₃).

10. A cathode according to any one of claims 1 to 5, characterized in that the refractory material is a compound consisting of silicon and a metal.

11. A cathode according to claim 10, characterized in that the refractory material is of the type consisting respectively of molybdenum silicide (MoSi₂ or Mo₅Si₃), niobium silicide (NbSi₂ or Nb₅Si₃), vanadium silicide (V₃Si or V₅Si₃ or VSi₂), tungsten silicide (WSi₂), rhenium silicide (ReSi₂ or Re₅Si₃), rhodium silicide (Rh₂Si or RhSi), zirconium silicide (Zr₅Si₄) or iridium silicide (Ir₃Si₂ or IrSi), or ruthenium silicide (Ru₂Si₃ or RuSi).

12. A cathode according to one of claims 1 to 5, characterized in that the refractory material is a metal carbide.

13. A cathode according to claim 12, characterized in that the refractory material is of the type consisting respectively of beryllium carbide (Be₂C), titanium carbide (TiC), vanadium carbide (V₂C) or zirconium carbide (ZrC).

## Patentansprüche

1. Direkt geheizte Kathode mit thermoelektronischer Emission, die mindestens teilweise aus einem thermoemissionsfähigen Material besteht, dadurch gekennzeichnet, daß das thermoemissionsfähige Material für die Elektronenemission mit einer Schicht aus hitzebeständigem Material bedeckt ist, um den Verlust an thermoemissionsfähigem Material durch Verdampfen zu beschränken, wobei die hitzebeständige Schicht jedoch genügend dünn ist, um die Elektronenemission nicht übermäßig zu stören.

2. Kathode nach Anspruch 1, dadurch gekennzeichnet, daß das thermoemissionsfähige Material einen Träger aus pyrolytischem Graphit überzieht.

3. Kathode nach einem der Ansprüche 1 oder 2, dadurch gekennzeichnet, daß das thermoemissionsfähige Material ein Borid seltener Erden ist.

4. Kathode nach Anspruch 3, dadurch gekennzeichnet, daß das thermoemissionsfähige Material aus Lanthanhexaborid (LaB₆) besteht.

5. Kathode nach einem der Ansprüche 1 bis 4, dadurch gekennzeichnet, daß die Dicke der Schicht aus hitzebeständigem Material zwischen 10 und 100 Mikrometern liegt.

6. Kathode nach einem der Ansprüche 1 bis 5, dadurch gekennzeichnet, daß das hitzebeständige Material eine Verbindung von Bor und einem Übergangsmetall ist.

7. Kathode nach Anspruch 6, dadurch gekennzeichnet, daß das hitzebeständige Material eine Verbindung vom Typ Titanborid (TiB₂), Zirkonborid (ZrB₂), Hafniumborid (HfB₂), Molybdänborid (MoB₂), Niobiumborid (NbB₂), Vanadiumborid (VB₂ oder V₃B₂) oder Rheniumborid (ReB₃) ist.

8. Kathode nach einem der Ansprüche 1 bis 5, dadurch gekennzeichnet, daß das hitzebeständige Material eine Verbindung von Bor und einem Metall des Platinerzes ist.

9. Kathode nach Anspruch 8, dadurch gekennzeichnet, daß das hitzebeständige Material eine Verbindung vom Typ Rutheniumborid (RuB oder Ru₂B₃) oder Rhodiumborid (RhB oder Rh₇B₃) ist.

10. Kathode nach einem der Ansprüche 1 bis 5, dadurch gekennzeichnet, daß das hitzebeständige Material eine Verbindung aus Silizium und einem Metall ist.

11. Kathode nach Anspruch 10, dadurch gekennzeichnet, daß das hitzebeständige Material eine Verbindung vom Typ Molybdänsilizid (MoSi₂ oder Mo₅Si₃), Niobiumsilizid (NbSi₂ oder Nb₅Si₃), Vanadiumsilizid (V₃Si oder V₅Si₃ oder VSi₂), Wolframsilizid (WSi₂), Rheniumsilizid (ReSi₂ oder Re₅Si₃), Rhodiumsilizid (Rh₂Si oder RhSi), Zirkonsilizid (Zr₅Si₄) oder Iridiumsilizid (Ir₃Si₂ oder IrSi), oder Rutheniumsilizid (Ru₂Si₃ oder RuSi) ist.

12. Kathode nach einem der Ansprüche 1 bis 5, dadurch gekennzeichnet, daß das hitzebeständige Material ein Metallkarbid ist.

13. Kathode nach Anspruch 12, dadurch gekennzeichnet, daß das hitzebeständige Material eine Verbindung vom Typ Berylliumkarbid (Be₂C), Titaniumkarbid (TiC), Vanadiumkarbid (V₂C) oder Zirkonkarbid (ZrC) ist.
